# EUROPÄISCHE PATENTSCHRIFT

(11) **EP 0 435 382 B1**
(45) Veröffentlichungstag und Bekanntmachung des Hinweises auf die Patenterteilung: **15.06.1994**
(21) Anmeldenummer: 90203345.5
(22) Anmeldetag: 17.12.1990
(51) Int. Cl.: C23G 1/36

(54) **Elektrolyseverfahren zur Aufbereitung Metallionen enthaltender Altbeizen oder Produktströme**
Electrolytic process for treating waste pickling solutions or product streams containing metallic ions
Procédé électrolytique pour le traitement de décapants usés ou flux de produits contenant des ions métalliques

(30) Priorität: 28.12.1989 DE 3943142
(43) Veröffentlichungstag der Anmeldung: 03.07.1991
(73) Patentinhaber: METALLGESELLSCHAFT Aktiengesellschaft, 60015 Frankfurt (DE)
(72) Erfinder: Brücken, Volker, W-6240 Königstein (DE); Pötzschke, Manfred, Dr., W-6242 Kronberg (DE)

(56) Entgegenhaltungen:
- EP-A- 0 075 882
- DE-A- 1 558 731
- DE-A- 3 719 604
- DE-B- 1 155 610
- FR-A- 2 273 082
- US-A- 2 810 686
- US-A- 4 149 946

## Beschreibung

Die Erfindung betrifft ein Elektrolyseverfahren mit mindestens einer Anode und einer Kathode, einem Elektrolyten und einer Kathoden- und Anodenraum trennenden Anionenaustauschermembrane zur Aufbereitung Metallionen enthaltender, bei der Oberflächenbehandlung metallischer Werkstoffe mittels wäßriger Beizlösung anfallender Altbeizen oder Nebenproduktströme, wobei dem Kathodenraum die Beizlösung zugeführt wird, der Anodenraum mit entmetallisierter, oxidierbarer oder nicht oxidierbarer Beizlösung gefüllt ist und das Metall an der Kathode abgeschieden wird.

Zu den herkömmlichen Verfahren zur Aufbereitung Metallionen enthaltender Altbeizen oder Nebenproduktströme, die bei der Oberflächenbehandlung metallischer Werkstoffe mittels wäßriger Beizlösungen entstehen, zählt die Elektrolyse, bei der das bzw. die Metalle entweder über die Regelung der Zellspannung oder des Zellstroms an der Kathode niedergeschlagen und die Anionen an der Anode entladen werden.

Die US-A-2 810 686 beschreibt ein Elektrolyseverfahren zur Aufbereitung von bei der Oberflächenbehandlung von Eisen und Stahl mittels wäßriger Beizlösung anfallender, Schwefelsäure und gelöstes Eisensulfat enthaltender Altbeizlösung. Dabei wird die Altbeizlösung dem Kathodenraum, der von dem mit Schwefelsäure gefüllten Anodenraum durch eine Anionenaustauschermembrane getrennt ist, einer Elektrolysezelle zugeführt. An die Kathode und die Anode wird Strom gelegt, der dann zu fließen beginnt, wenn die Altbeizlösung einen pH-Wert von annähernd 1,8 erreicht hat. Das metallische Eisen wird an der Kathode abgeschieden, während sich im Anodenraum Schwefelsäure bildet, die dann wieder für die Oberflächenbehandlung von Eisen und Stahl einsetzbar ist.

Aus der EP-A-0 075 882 ist zu entnehmen, daß bei der Anwendung des Elektrolyseverfahrens auf mit Metalloxiden belastete, zur chemischen Dekontamination geeignete Reinigungsflüssigkeiten dem Kathodenraum, der durch eine Membrane vom Anodenraum getrennt ist, einer Elektrolyseanlage aufgegeben werden und der Kathode und Anode Strom zugeführt wird, so daß die Metallionen aus der Reinigungsflüssigkeit durch Abscheiden des Metalls an der Kathode entfernt werden.

In der DE-A-1 558 731 ist ein Elektrolyseverfahren zur Gewinnung von Metallen aus Verunreinigungen enthaltenden Beizlösungen beschrieben, bei dem der Ionen des betreffenden Metalls enthaltende Elektrolyt in gerichtetem Strom auf die Anode und darauf an der Kathode so vorbeibewegt wird, daß die Zellspannung zwischen der Anode und Kathode eine Umwandlung der Metallionen in verhältnismäßig reines Metall bewirkt.

Die Anwendung dieses herkömmlichen Elektrolyseverfahrens zur Aufbereitung wäßriger Metallionen enthaltender Altbeizen oder Nebenproduktströme ist nachteiligerweise nur mit Wirkungsgraden, die deutlich unter 90 % liegen, verbunden. Das ist im wesentlichen darauf zurückzuführen, daß entweder mehrere Metallionen mit unterschiedlichen Wasserstoffüberspannungen oder Metalle, die mehrere Oxidationsstufen besitzen, im Elektrolyten vorliegen. Weiterhin sind in Metallionen enthaltenden Altbeizen oder Nebenproduktströmen häufig Anionen enthalten, die aufgrund der relativ hohen Zellspannung an der Anode zu Schadgasen, z.B. Chlorgas, oxidiert werden.

Es ist die Aufgabe der vorliegenden Erfindung, den Wirkungsgrad der Metallabscheidung des eingangs beschriebenen Elektrolyseverfahrens durch Abreichern aller abscheidbaren Metalle wesentlich zu steigern, ohne die Beizlösungen oder die Nebenproduktströme chemisch zu verändern.

Die Lösung dieser Aufgabe besteht darin, daß die Beizlösung mindestens zwei unterschiedliche Metallionen enthält, das frei wählbare Potential der Kathode oder Anode mittels potentialgeregeltem Gleichrichter über eine Bezugselektrode konstant gehalten und die Metalle nacheinander durch Einstellung des jeweils metallspezifischen Potentials und durch Kathodenwechsel oder als Legierungen abgeschieden werden.

Diese Anordnung ermöglicht eine Metallionen enthaltende Altbeize oder Nebenproduktstrom aufzuarbeiten, die neben abscheidbaren Metallen aus wäßrigen Lösungen nicht abscheidbare Metalle enthält. Die Anionen der Altbeize gelangen durch die Anionenaustauschermembrane in den Anodenraum, wo sie aufkonzentriert werden. Die Metallionen verbleiben im Kathodenraum, so daß eine entmetallisierte Beizlösung dem Beizbad oder der Produktion zugeführt werden kann. Die Elektrolyse wird solange durchgeführt, bis nahezu alle abscheidbaren Metalle an der Kathode niedergeschlagen sind. In der an Anionen verarmten Beizlösung verbleiben die nicht abscheidbaren Metalle.

Eine vorzugsweise Ausführungsform des erfindungsgemäßen Elektrolyseverfahrens besteht in der Anwendung auf Eisen(II)- und/oder Eisen(III)-chloridhaltige Altbeizen oder Nebenproduktströme, die bei der Oberflächenbehandlung von Eisen-Nickel-Legierungen entstanden sind. Hierbei wird nach erfolgter Metallabscheidung an der Kathode die an Metallen abgereicherte Beizlösung dem Anodenstrom zugeführt und an der Anode solange Chlorgas entwickelt, bis die Eisen(III)-chloridhaltige Beizlösung ihre Ausgangskonzentration wieder erreicht hat. Das Chlorgas oxidiert das während des Beizprozesses entstandene Eisen(II) zu Eisen(III). Die zum Beizvorgang erforderliche Eisen(III)-Chloridkonzentration kann somit über die gesamte Beizdauer konstant gehalten werden.

Im Rahmen der zweckmäßigen Ausgestaltung des erfindungsgemäßen Elektrolyseverfahrens beträgt die Zellspannung 2,0 bis 6,0 V, die Stromdichte 5 bis 70 mA/cm² und das Potential der Kathode oder Anode bis -2000 mV, vorzugsweise -100 bis -1800 mV.

Auf diese Weise können mit hohem Wirkungsgrad Metalle mit mehreren Oxidationsstufen nacheinander durch Einstellung des jeweils metallspezifischen Potentials und durch Kathodenwechsel oder als Legierungen abgeschieden werden. Die entmetallisierte Beizlösung wird in den Anodenraum geleitet und nach erfolgter Elektrolyse dem Beizbad oder dem Produktstrom zugeführt.

Die Erfindung ist im folgenden anhand eines Ausführungsbeispiels und einer schematischen Zeichnung näher erläutert.

Über die Leitung (39) wird Altbeize der Zusammensetzung Fe³⁺ 261 g/l, Fe²⁺ 5 g/l, Ni²⁺ 15 g/l, Cl⁻ 521 g/l, freie Salzsäure < 1 g/l dem Kathodenraum (40) der potentialgeregelten Elektrolysezelle (41) zugeführt. Bei einer Zellspannung von 4,5 V, einer Stromdichte von 50 mA/cm² und einem Kathodenpotential von -1600 mV werden Eisen und Nickel gemeinsam an der Kathode (43) mit zugeordneter Bezugselektrode (42) abgeschieden. Wegen der Gefahr der oxidation von Fe²⁺- zu Fe³⁺-Ionen ist in der Elektrolysezelle (41) eine Anionenaustauschermembrane (44) angeordnet. Während der Abscheidung der Metalle an der Kathode (43) wandern aufgrund des elektrischen Feldes die Cl⁻-Ionen aus der Beizlösung durch die Anionenaustauschermembrane (43) in den Anodenraum (45), wo eine durch die Anode (46) hervorgerufene Oxidation zu Chlorgas erfolgt. Aus dem Kathodenraum (40) wird die entmetallisierte Fe(III)-Chlorid-Beizlösung über Leitung (47) dem Anodenraum (45) zugeführt. Das Chlorgas strömt über Leitung (48) und die Fe(III)-Chlorid-Beizlösung über Leitung (49) vom Anodenraum (45) zum Beizbad (50). Die durch die Einleitung des Anolyts nach der Elektrolyse im Beizbad (50) enthaltenen Fe²⁺-Ionen werden durch das Chlorgas zu Fe³⁺-Ionen oxidiert.

Die chemische Analyse des Anolyts nach der Elektrolyse ergibt eine Zusammensetzung aus Fe³⁺ 57g/l, Fe²⁺ < 10 mg/l, Ni²⁺ 1,2 g/l und Cl⁻ 110,5 g/l

Der mit der Erfindung erzielte Vorteil besteht insbesondere darin, daß sich mit dem erfindungsgemäß gestalteten Elektrolyseverfahren Wirkungsgrade bis 95 % erzielen lassen.

## Patentansprüche

1. Elektrolyseverfahren mit mindestens einer Anode (46) und einer Kathode (43), einem Elektrolyten und einer Kathoden- (40) und Anodenraum (45) trennenden Anionenaustauschermembrane (44) zur Aufbereitung Metallionen enthaltender, bei der Oberflächenbehandlung metallischer Werkstoffe mittels wäßriger Beizlösung anfallender Altbeizen oder Nebenproduktströme, wobei dem Kathodenraum die Beizlösung zugeführt wird, der Anodenraum mit entmetallisierter, oxidierbarer oder nicht oxidierbarer Beizlösung gefüllt ist und das Metall an der Kathode abgeschieden wird, dadurch gekennzeichnet, daß die Beizlösung mindestens zwei unterschiedliche Metallionen enthält, das frei wählbare Potential der Kathode oder Anode mittels potentialgeregeltem Gleichrichter über eine Bezugselektrode (42) konstant gehalten und die Metalle nacheinander durch Einstellung des jeweils metallspezifischen Potentials und durch Kathodenwechsel oder als Legierungen abgeschieden werden.

2. Elektrolyseverfahren nach Anspruch 1, gekennzeichnet durch die Anwendung auf Fe²⁺-, Fe³⁺- und Ni²⁺-Ionen enthaltende Beizlösungen oder Nebenproduktströme auf der Basis von Eisen(II)- und/oder Eisen(III)-Chlorid.

3. Elektrolyseverfahren nach den Ansprüchen 1 und 2, dadurch gekennzeichnet, daß die Zellspannung 2 bis 6 V, die Stromdichte 5 bis 70 mA/cm² und das Potential der Anode (46) bis -2000 mV beträgt.

4. Elektrolyseverfahren nach Anspruch 3, dadurch gekennzeichnet, daß das Anodenpotential -100 bis -1800 mV beträgt.

## Claims

1. An electrolytic process carried out with at least one anode (46) and a cathode (43), an electrolyte and an anion exchange membrane (44), which separates a cathode compartment (40) and an anode compartment (45), which process serves to process used pickles or by-product streams which contain metal ions and have been formed in the surface treatment of metallic workpieces by means of aqueous pickling solutions, wherein the pickling solution is supplied to the cathode compartment, the anode compartment is filled with demetallized pickling solution, which is oxidizable or non-oxidizable, and the metal is deposited on the cathode, characterized in that the pickling solution contains at least two different metal ions, that the freely selectable potential of the cathode or anode is maintained constant by means of a potential-controlled rectifier and a reference electrode (42), and the metals are successively deposited by an adjustment of the potential which is specific for a given metal and by a change of the cathode or are deposited as alloys.

2. An electrolytic process according to claim 1, characterized by its application to Fe²⁺, Fe³⁺ and Ni²⁺ ions containing pickling solutions or byproduct streams based on iron (II)chloride and/or iron(III) chloride.

3. An electrolytic process according to claims 1 and 2, characterized in that the cell voltage amounts to 2 to 6 volts, the current density to 5 to 70 mA/cm² and the potential at the anode (46) up to -2000 mV.

4. An electrolytic process according to claim 3, characterized in that the anode potential amounts to -100 to -1800 mV.

## Revendications

1. Procédé d'électrolyse avec au moins une anode (46) et une cathode (43), un électrolyte et une membrane échangeuse d'anions (44) séparant un compartiment cathodique (40) et un compartiment anodique (45), pour le traitement de décapants usés ou de courants de sous-produits contenant des ions métalliques et se formant lors du traitement superficiel de matériaux métalliques au moyen d'une solution aqueuse de décapage, qui consiste à envoyer la solution de décapage au compartiment cathodique, à emplir le compartiment anodique de la solution de décapage démétallisée, oxydable ou non-oxydable et à déposer le métal à la cathode, caractérisé en ce que la solution de décapage contient au moins deux ions métalliques différents et le procédé consiste à maintenir constant le potentiel que l'on peut choisir librement de la cathode ou de l'anode au moyen d'un redresseur de courant par une électrode de référence (42), et à déposer les métaux l'un après l'autre en réglant le potentiel spécifique à chaque métal et en changeant de cathode ou sous forme d'alliages.

2. Procédé d'électrolyse suivant la revendication 1, caractérisé par son application à des solutions de décapage ou à des courants de sous-produits contenant des ions Fe²⁺, Fe³⁺ et Ni²⁺ à base du chlorure de fer (II) et/ou du chlorure de fer (III)

3. Procédé d'électrolyse suivant la revendication 1 ou 2, caractérisé en ce que la tension de la cellule est de 2 à 6 V, la densité de courant est de 5 à 70 mA/cm² et le potentiel de l'anode (46) va jusqu'à -2000 mV.

4. Procédé d'électrolyse suivant la revendication 3, caractérisé en ce que le potentiel de l'anode est compris entre -100 et -1800 mV.
